# EUROPÄISCHE PATENTSCHRIFT

(11) **EP 3 206 808 B1**
(45) Veröffentlichungstag und Bekanntmachung des Hinweises auf die Patenterteilung: **17.02.2021**
(21) Anmeldenummer: 15783979.6
(22) Anmeldetag: 15.10.2015
(51) Int. Cl.: B21B 1/26, B21B 1/46, B22D 11/14, C21D 8/02, C21D 8/04, C21D 8/12

(54) **ANLAGE UND VERFAHREN ZUR HERSTELLUNG VON GROBBLECHEN**
INSTALLATION AND METHOD FOR PRODUCING HEAVY PLATE
INSTALLATION ET PROCÉDÉ DE FABRICATION DE TÔLES FORTES

(30) Priorität: 16.10.2014 DE 102014221068
(43) Veröffentlichungstag der Anmeldung: 23.08.2017
(73) Patentinhaber: SMS group GmbH, 40237 Düsseldorf (DE)
(72) Erfinder: SCHUSTER, Ingo, 47877 Willich (DE)
(74) Vertreter: Klüppel, Walter
(86) Internationale Anmeldenummer: PCT/EP2015/073943
(87) Internationale Veröffentlichungsnummer: WO 2016/059183

(56) Entgegenhaltungen:
- EP-A2- 0 327 854
- EP-B1- 0 829 548
- WO-A1-00/71270
- WO-A1-95/02706
- WO-A1-03/064069
- DE-A1- 3 617 907
- US-A1- 2011 129 381
- A. Streißelberger, V. Schwinn: "Die Grobblechherstellung ausverfahrenstechnischer Sicht", FTP2.stahl-online Dokumentation 570 Grobblech - Herstellung und Anwendung, 2001, Seiten 7-16, XP002752664, Stahl-Informations-Zentrum, Düsseldorf Gefunden im Internet: URL:ftp://ftp2.stahl-online.de/SIZ/Pdf_Pub likationen/D570_Grobblech_Herstellung_und_ Anwendung.pdf [gefunden am 2016-01-07]
- Thilo Sagermann: "Aus einer Hand - Thermische Prozesstechnik vom Walzwerkbauer", SMS SIEMAG , März 2013 (2013-03), Seiten 1-8, XP002752665, Gefunden im Internet: URL:http://www.siemag.sms-group.com/downlo ad/W7-219D_Thermische_Prozesstechnik_vom_W alzwerkbauer.pdf [gefunden am 2016-01-07]
- F. GRIMPE, S. MEIMETH, H. MEUSER, A. LIESSEM: "Entwicklung, Produktion und Anwendung thermomechanisch gewalzter hoch- und ultrahochfester Grobbleche", STAHL, Nr. 4, 2007, Seiten 2-4, XP002752666,
- FLEMMING G ET AL: "PRESENT AND FUTURE CSP TECHNOLOGY EXPANDS PRODUCT RANGE", AISE STEEL TECHNOLOGY, AISE, PITTSBURG, PA, US, Bd. 77, Nr. 1, 1. Januar 2000 (2000-01-01) , Seiten 53-57, XP000894193, ISSN: 0021-1559

## Beschreibung

Die Erfindung richtet sich auf ein Verfahren zur Herstellung von direkt aus der Gießhitze einer Stranggießanlage als Endlosflachmaterial auf Grobblechmaß ur- und umgeformten Grobblechen aus einer Stahllegierung, umfassend das kontinuierliche Gießen einer Stahlschmelze und Urformen eines erhaltenen Gießstrangs zu einer Bramme mit anschließendem Umformen oder Warmwalzen der Bramme aus der Gießhitze in mehreren Umformschritten auf ein gewünschtes Grobblechmaß und eine unmittelbar nachfolgende, ein gezieltes Abkühlen des erhaltenen Grobblechs bewirkende Wärmebehandlung des Grobblechs, wobei das Grobblech in Produktionsrichtung vor oder nach seiner Wärmebehandlung auf eine gewünschte Einzelblechlänge geschnitten wird.

Weiterhin richtet sich die Erfindung auf eine Vorrichtung zur Durchführung eines solchen Verfahrens zur Herstellung von direkt aus der Gießhitze einer Stranggießanlage als Endlosflachmaterial auf Grobblechmaß ur- und umgeformten Grobblechen aus einer Stahllegierung, die eine Anlage aufweist, die zur unmittelbaren konsekutiven Verarbeitung und/oder Bearbeitung einer Stahlschmelze eine Gießanlage, in welcher die Stahlschmelze kontinuierlich vergießbar ist, eine Urformanlage, in welcher ein aus der Stahlschmelze gegossener Gießstrang zu einer Bramme formbar ist, eine Umformanlage oder Walzanlage, in welcher die Bramme aus der Gießhitze in mehreren Umformschritten zu einem Grobblech mit gewünschtem Grobblechmaß walzbar ist, und die eine Wärmebehandlungsanlage sowie eine in Produktionsrichtung vor oder hinter der Wärmebehandlungsanlage angeordnete Grobblechtrenneinrichtung umfasst.

Bei der Herstellung von Warmband im Einzelbund-, Semiendlos- oder Endlosverfahren ist es üblich, dass eine im Stranggießverfahren erzeugte Bramme direkt aus der Gießhitze einem Nachwärm- oder Ausgleichsofen zugeführt wird, in welchem eine für das nachfolgende Fertigwalzen gewünschte Temperatur eingestellt wird. In dem Fertigwalzwerk wird die Bramme in mehreren Stichen auf die gewünschte Enddicke ausgewalzt.

Ein Verfahren zur Herstellung von Stahlblech ist aus der EP 0 415 987 B1 bekannt. Bei diesem Verfahren wird mittels eines Stranggießverfahrens eine Bramme erzeugt, die dann nach Durchlaufen einer ersten Umformstufe zur Reduzierung der Brammendicke in einem Ofen erwärmt wird, bevor sie in ein Fertigwalzwerk einläuft, in welchem die Bramme zu dem Stahlblech oder Bandstahl ausgewalzt wird. In dem mehrere Umformschritte umfassenden Walzwerk wird das Stahlband einer Behandlung unterworfen, die aus einer Kombination von gezielten Umformschritten und gezielten Abkühl- und Erwärmungsschritten besteht. Hierbei erfolgt die Einstellung der gewünschten mechanischen Eigenschaften des Stahlbandes durch diese Kombination aus Umformung bei gezielt eingestellten Temperaturen, den bei einer bestimmten Temperatur gezielt durchgeführten Umformgraden und den Umformgeschwindigkeiten. Nach dem Durchlaufen des Fertigwalzwerkes werden die gewünschten Blechlängen von dem fertiggewalzten Stahlblech abgetrennt und gestapelt. Nach dem Durchlauf der Fertigwalzstraße wird an dem erzeugten Stahlblech keine gezielte Wärmebehandlung mehr durchgeführt.

Aus der WO 2006/106376 A1 ist ein Verfahren zur Herstellung von Blechen mit einer Dicke von 10-100 mm bekannt, die aus einem kontinuierlich gegossenen Gießstrang mit einem nachfolgenden Warmwalzen hergestellt sind. Das Warmwalzen kann mit zwischen den einzelnen Walzgerüsten angeordneten Kühlvorrichtungen und einem damit bewirkbaren Abkühlen des gewalzten Stahlbleches kombiniert sein. Nach dem Durchlaufen der Walzstraße wird das Stahlblech durch eine Wärmebehandlungsanlage in Form einer Kühlanlage geführt und danach werden Stahlblechplatten in der jeweils gewünschten Länge abgetrennt.

Problematisch bei diesen aus dem Stand der Technik bekannten Verfahren ist es, dass sich kornfeinende Vorgänge aufgrund der schnellen Rekristallisation von Stählen im Temperaturbereich oberhalb von 1.100 °C sehr schnell vollziehen, und dass sich in der Praxis immer ein Temperaturfeld in einer Bramme einstellt, welches nach jedem kornfeinenden Umformschritt zu einem, der örtlichen Temperatur folgenden Kornwachstum führt. Als Folge des örtlich unterschiedlichen Kornwachstums bildet sich zumindest über die Breite des aus der Bramme gewalzten Bleches ein unterschiedliches Gefüge aus, welches sich im fertigen Blech als inhomogene mechanische Eigenschaft, die durch den jeweiligen Festigkeitswert und/oder den jeweiligen Zähigkeitswert gebildet wird, äußert. Mit den aus dem Stand der Technik bekannten Verfahren und Vorrichtungen ist es demnach nicht sicher möglich, Bleche, insbesondere Grobbleche, herzustellen, die in gleichbleibender Qualität hohe Zähigkeitsanforderungen erfüllen. Auch ist es mit den im Stand der Technik für die Herstellung von Grobblechen bisher offenbarten Verfahren und Vorrichtungen, die lediglich eine Kombination aus Umformung/Erwärmung/Abkühlung mit einer nachfolgenden Abkühlung umfassen, nicht möglich, Bleche im Lieferzustand +QT (vergütet) herzustellen. Auch Stähle, die in ihren Lieferstandards einer gezielten Wärmebehandlung, einer Normalisierung oder einem Anlassen zwingend unterzogen werden müssen, können auf den bekannten Anlagen ebenfalls nicht hergestellt werden.

Aus der WO 95/02706 A1 sind ein Verfahren und eine Anlage zum Herstellen von Edelstahlrohlingen bekannt, wobei ein Band mittels einer Bandgussanlage kontinuierlich aus einer Stahlschmelze gegossen und zu dem Band urgeformt wird. Das Band wird anschließend warmgewalzt und durchläuft eine Kühlanlage und einen Glühofen, bevor es anschließend entzundert und auf eine gewünschte Einzelblechlänge zugeschnitten wird. Hierbei wird eine Wärmebehandlung in Form einer Kombination aus einer gezielten Abkühlung des Bandes aus der Walzhitze auf eine gewünschte erste Temperatur mit unmittelbar nachfolgender Erwärmung des Bandes auf eine gewünschte zweite Temperatur durchgeführt.

Eine Anlage zur Herstellung von Warmband aus austenitischen, nichtrostenden Stählen, welche ohne Abkühlung auf Raumtemperatur gewalzt und wärmebehandelt werden, sodass das Endprodukt bereits lösungsgeglüht und abgeschreckt zur Verfügung steht, offenbart die WO 03/064069 A1. Die Anlage umfasst eine Stranggießanlage, wobei der gegossene Strang vor einem Rollenherdofen oder Vorwärmofen in Brammen geschnitten wird, welche dann in dem Ofen vor dem Walzen ein erstes Mal erwärmt, anschließend gewalzt, danach nochmals erwärmt und dann in einem Warmwalzwerk zu Warmband gewalzt werden.

Den nächstkommenden Stand der Technik bildet die US 2011/012938 A1 aus welcher die Herstellung von Stahlblechen aus Stahllegierungen mit Bainitgefüge auf der Route - kontinuierliches Stranggießen - Warmwalzen - Wärmebehandlung - bekannt ist. Aus der Gießhitze werden Brammen gewalzt und dann unmittelbar einer Wärmebehandlung unterworfen, die die Schritte Abkühlen, Erwärmen und Wiederabkühlen umfasst. Hierbei wird jeweils eine Bramme von dem Gießstrang abgetrennt und nach dem Abtrennen zu einem Blech gewalzt, welches dann wärmebehandelt wird. Die US 2011/012938 A1 offenbart einen Batch-Prozess, bei welchem das Material abschnittsweise und in getrennten Prozessschritten unabhängig von der ursprünglichen Gießgeschwindigkeit bearbeitet wird.

Der Erfindung liegt die Aufgabe zugrunde, eine Lösung zur Erzeugung von Grobblech bereitzustellen, welche die vorstehend erwähnten Nachteile nicht mit sich bringt und die flexible Herstellung unterschiedlicher Grobblechqualitäten ermöglicht.

Diese Aufgabe wird durch ein Verfahren gemäß Anspruch 1 und eine Vorrichtung gemäß Anspruch 10 gelöst.

Bei dem eingangs näher bezeichneten Verfahren zur Herstellung von direkt aus der Gießhitze einer Stranggießanlage als Endlosflachmaterial auf Grobblechmaß ur- und umgeformten Grobblechen wird die Aufgabe bei diesem Verfahren dadurch gelöst, dass die Wärmebehandlung im Temperaturbereich von 150 °C - 1.100 °C als eine Kombination aus einer gezielten Abkühlung des erhaltenen Grobbleches aus der Walzhitze auf eine gewünschte erste Temperatur mit einer unmittelbar nachfolgenden gezielten Erwärmung des Grobblechs auf eine gewünschte zweite Temperatur und einer unmittelbar nachfolgenden Abkühlung des Grobblechs auf eine gewünschte dritte Temperatur durchgeführt wird.

Bei einer Vorrichtung der eingangs näher bezeichneten Art zur Herstellung von direkt aus der Gießhitze einer Stranggießanlage als Endlosflachmaterial auf Grobblechmaß ur- und umgeformten Grobblechen wird die Aufgabe für die Durchführung dieses Herstellverfahrens dadurch gelöst, dass die Wärmebehandlungsanlage mindestens eine Kühlvorrichtung und mindestens eine Heizvorrichtung umfasst, die derart ausgelegt sind, dass damit eine Wärmebehandlung des Grobblechs im Temperaturbereich von 150 °C - 1.100 °C in Form einer Kombination aus einer gezielten Abkühlung des erhaltenen Grobblechs aus der Walzhitze auf eine gewünschte erste Temperatur mit einer unmittelbar nachfolgenden gezielten Erwärmung des Grobblechs auf eine gewünschte zweite Temperatur und einer unmittelbar nachfolgenden Abkühlung des Grobblechs auf eine gewünschte dritte Temperatur durchführbar ist.

Da erfindungsgemäß vorgesehen ist, dass unmittelbar nach dem Durchführen des Walzprozesses und damit nach dem Auswalzen der Bramme auf das Grobblechmaß eine Wärmebehandlung durchgeführt wird, die in mehreren Schritten ein gezieltes Abkühlen, ein gezieltes Wiedererwärmen und ein wiederum gezieltes Abkühlen des Grobbleches umfasst, wird in dem fertigen Grobblech ein auch über die Breite einheitliches Temperaturfeld mit einem daraus resultierenden gleichmäßigen Gefüge im fertigen Grobblech ausgebildet, so dass das Grobblech eine homogene mechanische Eigenschaft, d. h. eine homogene Festigkeits- und/oder Zähigkeitsverteilung aufweist. Auch ist es mit dem erfindungsgemäßen Verfahren und der erfindungsgemäßen Vorrichtung möglich, sowohl Grobbleche im normalisierten Zustand, d. h. Stähle mit hoher Zähigkeit, als auch im vergüteten Zustand, d. h. Stähle mit hoher Festigkeit, als auch Sonderstähle im angelassenen Zustand, d. h. einer Anlassbehandlung unterworfene Stähle, herzustellen.

Unter Grobblech wird im Rahmen dieser Anmeldung ein Flacherzeugnis verstanden, das gemäß der Norm EN 10029 als Grobblech definiert ist. Mit dem Verfahren können verschiedenste Güten, wie sie beispielsweise in der Norm EN 10025-2:2004 mit Kurzzeichen bezeichnet sind, hergestellt werden. Es kann Grobblech "wie gewalzt" (Kurzzeichen +AR), aber auch ein normalisiertes Grobblech (Kurzzeichen +N) oder ein thermomechanisch gewalztes Grobblech (Kurzzeichen +M) sowie ein vergütetes Grobblech (Kurzzeichen +QT) hergestellt werden. Und all dies mit ein und derselben Vorrichtung oder Anlage.

Eine vorteilhafte Verfahrensweise zur Herstellung eines normalisierten Grobbleches kann gemäß Ausgestaltung der Erfindung die Maßnahme umfassen, dass das Grobblech nach dem Umformen oder Warmwalzen in der unmittelbar nachfolgenden Wärmebehandlung aus der Walzhitze auf die erste gewünschte Temperatur gekühlt wird, die unterhalb der vollständigen Umwandlungstemperatur von γ-Eisen (γ-Mischkristall; Austenit) in α-Eisen (α-Mischkristall; Ferrit) liegt, anschließend auf die gewünschte zweite Temperatur erwärmt wird, die als Normalglühungstemperatur oberhalb der vollständigen Umwandlungstemperatur von γ-Eisen in α-Eisen, der Ac₃-Temperatur, im Bereich des homogen Austenits liegt, und abschließend auf Umgebungstemperatur als die gewünschte dritte Temperatur abgekühlt wird.

Soll hingegen ein hochfestes Grobblech erzeugt werde, so sieht die Erfindung in Ausgestaltung die Maßnahmen vor, dass das Grobblech nach dem Umformen oder Warmwalzen in der unmittelbar nachfolgenden Wärmebehandlung aus der Walzhitze auf die erste gewünschte Temperatur gekühlt wird, die unterhalb der Bainitbildungstemperatur liegt, anschließend durch Erwärmung auf einer im Bereich der Bainitumwandlung liegenden Temperatur als der gewünschten zweiten Temperatur gehalten wird und abschließend auf Umgebungstemperatur als die gewünschte dritte Temperatur abgekühlt wird.

Auch ist es möglich, mit dem erfindungsgemäßen Verfahren Bleche höchster Festigkeit herzustellen. In diesem Fall zeichnet sich die Erfindung in Ausgestaltung durch die Maßnahmen aus, dass das Grobblech nach dem Umformen oder Warmwalzen in der unmittelbar nachfolgenden Wärmebehandlung aus der Walzhitze auf die erste gewünschte Temperatur gekühlt wird, die unterhalb der Martensitbildungstemperatur liegt, anschließend durch Erwärmung auf eine unterhalb der Umwandlungstemperatur von γ-Eisen in α-Eisen, der A_{c1}-Temperatur, liegende Anlasstemperatur als der gewünschten zweiten Temperatur erwärmt wird und abschließend auf Umgebungstemperatur als die gewünschte dritte Temperatur abgekühlt wird.

In vorteilhafter und zweckmäßiger Weise umfasst die vorgesehene Wärmebehandlung eine Abkühlung auf Raumtemperatur. Die Erfindung sieht daher auch vor, dass die abschließende Abkühlung auf Umgebungstemperatur als die gewünschte dritte Temperatur als Luftkühlung durchgeführt wird.

Für die Abkühlung des Grobbleches aus der Walzhitze ist eine forcierte Abkühlung zweckmäßig. Die Erfindung sieht in Ausgestaltung daher weiterhin vor, dass die Abkühlung des Grobblechs aus der Walzhitze in der dem Umformen oder Warmwalzen des Grobblechs unmittelbar nachfolgenden Wärmebehandlung auf die erste gewünschte Temperatur mittels einer starken Wasser- oder Luftabkühlung durchgeführt wird.

Es ist aber auch möglich, einen Teil oder weitere Abkühlungs- und/oder Erwärmungsschritte an dem hergestellten oder erzeugten Grobblech erst dann oder auch noch dann vorzunehmen, wenn dieses bereits eine Richtanlage oder eine Richteinrichtung durchlaufen hat. Insofern sieht die Erfindung in Weiterbildung ebenfalls vor, dass ein Teil der, insbesondere weitere Abkühl- und/oder Erwärmungsschritte umfassenden, Wärmebehandlung durchgeführt wird, nachdem das Grobblech eine Richtanlage durchlaufen hat und bevor es gestapelt wird.

Vorteilhaft und zweckmäßig ist es zudem, wenn das Grobblech nach seiner Erwärmung auf die gewünschte zweite Temperatur gerichtet und nachfolgend gestapelt wird, was die Erfindung ebenfalls vorsieht.

Besonders zweckmäßig lässt sich das Verfahren bei einem Grobblech durchführen, so dass sich die Erfindung weiterhin dadurch auszeichnet, dass in den mehreren Umformschritten ein Grobblech mit einer Dicke von mehr als 8 mm, insbesondere einer Dicke von 40 mm - 400 mm, und einer Breite von mehr als 1.200 mm erzeugt wird.

Zur Durchführung des erfindungsgemäßen Verfahrens zeichnet sich die erfindungsgemäße Vorrichtung in zweckmäßiger und vorteilhafter Ausgestaltung dadurch aus, dass die Abkühlung des Grobblechs auf die gewünschte dritte Temperatur zumindest teilweise außerhalb der Wärmebehandlungsanlage erfolgt.

Um das erfindungsgemäße Verfahren zur Herstellung eines normalisierten Bleches vorteilhaft durchführen zu können, zeichnet sich die Vorrichtung in Ausgestaltung dadurch aus, dass die Wärmebehandlungsanlage derart ausgelegt ist, dass das Grobblech nach dem Umformen oder Warmwalzen in einer unmittelbar nachfolgenden Wärmebehandlung mittels der Kühlvorrichtung aus der Walzhitze auf die erste gewünschte Temperatur, die unterhalb der vollständigen Umwandlungstemperatur von γ-Eisen (γ-Mischkristall; Austenit) in α-Eisen (a-Mischkristall; Ferrit) liegt, abkühlbar ist, dass das Grobblech anschließend mittels der Heizvorrichtung auf die gewünschte zweite Temperatur, die als Normalglühungstemperatur oberhalb der vollständigen Umwandlungstemperatur von γ-Eisen in α-Eisen, der A_{c3}-Temperatur, im Bereich des homogen Austenits liegt, erwärmbar ist und, dass das Grobblech abschließend auf Umgebungstemperatur als die gewünschte dritte Temperatur abkühlbar ist.

Um das erfindungsgemäße Verfahren zur Herstellung eines hochfesten Bleches, welches im bainitischem Zustand des Gefüges seine Gebrauchseigenschaften hat, verwenden zu können, zeichnet sich die erfindungsgemäße Vorrichtung weiterhin dadurch aus, dass die Wärmebehandlungsanlage derart ausgelegt ist, dass das Grobblech nach dem Umformen oder Warmwalzen in einer unmittelbar nachfolgenden Wärmebehandlung mittels der Kühlvorrichtung aus der Walzhitze auf die erste gewünschte Temperatur, die unterhalb der Bainitbildungstemperatur liegt, abkühlbar ist, dass das Grobblech anschließend mittels der Heizvorrichtung durch Erwärmung auf einer im Bereich der Bainitumwandlung liegenden Temperatur als der gewünschten zweiten Temperatur haltbar ist und, dass das Grobblech abschließend auf Umgebungstemperatur als die gewünschte dritte Temperatur abkühlbar ist.

Eine besonders zweckmäßige Ausgestaltung der Vorrichtung zur Durchführung des erfindungsgemäßen Verfahrens zur Herstellung von Blechen mit höchster Festigkeit zeichnet sich dadurch aus, dass das Grobblech nach dem Umformen oder Warmwalzen in einer unmittelbar nachfolgenden Wärmebehandlung mittels der Kühlvorrichtung aus der Walzhitze auf die erste gewünschte Temperatur, die unterhalb der Martensitbildungstemperatur liegt, abkühlbar ist, dass das Grobblech anschließend mittels der Heizvorrichtung durch Erwärmung auf eine unterhalb der Umwandlungstemperatur von γ-Eisen in α-Eisen, der A_{c1}-Temperatur, liegende Anlasstemperatur als der gewünschten zweiten Temperatur erwärmbar ist und, dass das Grobblech abschließend auf Umgebungstemperatur als die gewünschte dritte Temperatur abkühlbar ist.

In vorteilhafter Weise ist die Vorrichtung dazu ausgelegt, dass sie zur Erzeugung eines Grobblechs mit einer Dicke von mehr als 8 mm, insbesondere einer Dicke von 40 mm - 400 mm, und einer Breite von mehr als 1.200 mm in den mehreren Umformschritten der Walzanlage ausgelegt und ausgebildet ist, was die Erfindung ebenfalls vorsieht.

Von Vorteil ist es zudem, wenn die erfindungsgemäße Vorrichtung in Produktionsrichtung des Grobblechs eine der Heizvorrichtung nachgeschaltete Richtanlage aufweist, was die Erfindung in Weiterbildung ebenfalls vorsieht.

Schließlich zeichnet sich die Erfindung auch noch dadurch aus, dass sie in Produktionsrichtung des Grobblechs eine oder mehrere der Richtanlage nachgeschaltete weitere Wärmebehandlungsanlage(n) aufweist, die vorzugsweise jeweils mindestens eine weitere Kühlvorrichtung und mindestens eine weitere Heizvorrichtung umfasst/umfassen. Diese Ausgestaltung der Erfindung ermöglicht es, auch nach einem Richten des hergestellten Grobbleches noch Wärmebehandlungsverfahren oder Wärmebehandlungsmaßnahmen an dem gewalzten Grobblech vornehmen zu können.

Die Erfindung ist nachstehend anhand der Zeichnung beispielhaft näher erläutert. Diese zeigt in
- Figur 1: in schematischer Darstellung im oberen Teilbild eine erfindungsgemäße Vorrichtung zur Herstellung von Endlosgrobblech und im unteren Teilbild in schematischer Darstellung den Temperaturverlauf in dem jeweils erzeugten Flachprodukt über die Länge der Vorrichtung und die einzelnen Anlagenteile der Vorrichtung und in
- Figur 2: in schematischer Darstellung im oberen Teilbild eine erfindungsgemäße Vorrichtung zur Herstellung von Einzelgrobblech und im unteren Teilbild in schematischer Darstellung den Temperaturverlauf in dem jeweils erzeugten Flachprodukt über die Länge der Vorrichtung und die einzelnen Anlagenteile der Vorrichtung.

Die in Form einer Produktionsanlage der Figuren 1 und 2 dargestellten und insgesamt jeweils mit 1 oder 1' bezeichneten Vorrichtungen unterscheiden sich lediglich dadurch, dass bei der Ausführungsform nach der Figur 1 eine Trenneinrichtung 2 in der durch den Pfeil 3 angedeuteten Produktionsrichtung des Grobbleches 4 ausgangsseitig hinter einer Wärmebehandlungsanlage 5 und bei dem Ausführungsbeispiel nach der Figur 2 eingangsseitig vor einer Wärmebehandlungsanlage 5 angeordnet ist. Die Vorrichtung 1 nach der Figur 1 ermöglicht somit die Herstellung von Grobblechen 4 im Endlosbetrieb der Produktionsanlage, da das als Endlosgrobblech produzierte Flachmaterial erst nach einer in der Wärmebehandlungsanlage 5 durchgeführten Wärmebehandlung mittels der Trenneinrichtung 2 in Einzelblechlängen getrennt wird. In diesem Fall durchläuft also ein Endlosflachmaterial die einzelnen Anlagenteile oder Anlageneinrichtungen der in Form einer Produktionsanlage ausgebildeten Vorrichtung 1 bis hinter die Wärmebehandlungsanlage 5. Danach durchlaufen dann die auf Einzelblechlängen geschnittenen Grobbleche 4 eine Richtanlage 6 und werden dann mittels einer Abfuhreinheit 7 in üblicher Weise gestapelt. Bei der Ausführungsform nach der Figur 2 wird das produzierte Endlosflachmaterial bereits vor Eintritt in die Wärmebehandlungsanlage 5 in Einzelblechlängen getrennt, so dass bereits in Einzelblechlängen aufgeteilte Grobbleche 4 die Wärmebehandlungsanlage 5 und dann anschließend die Richtanlage 6 und die Abfuhreinheit 7 durchlaufen. Die Produktion von Grobblech im Einzelblechbetrieb in der Vorrichtung 1' nach der Figur 2 ist insbesondere für die Herstellung und Verarbeitung vergüteter Bleche mit sehr hohen Scherfestigkeiten von Vorteil. Grobbleche mit geringeren Festigkeiten, die nach dem Durchlaufen der Wärmebehandlungsanlage 5 demgegenüber geringere Festigkeitswerte aufweisen, können sowohl mit der Anlage nach der Figur 2 im Einzelblechbetrieb als auch mit der Anlage nach der Figur 1 im Endlosblechbetrieb hergestellt werden.

In den erfindungsgemäßen Vorrichtungen 1 und 1' wird in unmittelbarer konsekutiver Verarbeitung und/oder Bearbeitung eine Stahlschmelze in einer als Stranggießanlage ausgebildeten Gießanlage 8 kontinuierlich vergossen. Der sich dabei bildende Gießstrang wird auf übliche Weise in einer der Gießanlage 8 zugeordneten Urformanlage 9 zu einer Bramme geformt, die dann nach Durchlaufen einer Entzunderungseinrichtung 10 in einer eine Umformanlage ausbildenden Walzanlage 11 aus der Gießhitze in mehreren Umformschritten zu einem Grobblech 4 mit dem jeweils gewünschten Grobblechmaß gewalzt wird. Das ur- und umgeformte Grobblech 4 durchläuft dann bei der Anlage nach der Figur 1 die Wärmebehandlungsanlage 5 und wird danach mittels der Trenneinrichtung 2, bei der es sich um eine Quertrenneinrichtung handelt, auf Einzellänge getrennt. Bei der Vorrichtung 1' nach der Figur 2 wird das ur- und umgeformte Produkt Grobblech 4 vor Eintritt in die Wärmebehandlungsanlage 5 mittels der Trenneinrichtung 2, die ebenfalls als Quertrenneinrichtung ausgebildet ist, in Einzelblechlängen zerteilt und als Einzelblech durch die Wärmebehandlungsanlage 5 hindurch gefahren. Bei beiden Vorrichtungen 1 und 1' umfasst die Wärmebehandlungsanlage 5 eine Kühlvorrichtung 12 und eine Heizvorrichtung 13. Danach durchlaufen die Grobbleche 4 die Richtanlage 6 und werden in der Abfuhreinheit 7 gestapelt. In nicht dargestellter Weise können auch zwischen der Richtanlage 6 und der Abfuhreinheit 7 weitere Wärmebehandlungsanlagen 5 angeordnet sein, wenn dies für Qualitäten notwendig sein sollte, die einer besonderen Wärmebehandlung unterzogen werden müssen. Auch diese Anlagen können jeweils eine Kühlvorrichtung und eine Heizvorrichtung umfassen, so dass mit diesen Wärmebehandlungsanlagen ebenfalls eine Kombination aus einer verstärkten Luftabkühlung oder Wasserabkühlung mit einem nachfolgenden Erwärmen auf eine Anlasstemperatur durchgeführt werden können.

In nicht dargestellter Weise ist die Umformanlage oder Walzanlage 11 in üblicher Weise mit Einrichtungen zur Profil- und Planheitseinstellung sowie Einrichtungen zur Steuerung der Oberflächentemperatur des Walzgutes ausgestattet.

Die Ausführungsform der Vorrichtung 1 nach der Figur 1 eignet sich für Grobbleche mit geringen Dicken und niedrigen Scherfestigkeiten, bei welchen hohe Schergeschwindigkeiten erreicht werden können. Mit der Ausführungsform der Vorrichtung 1' nach der Figur 2 lassen sich auch Grobbleche mit höchsten Festigkeitswerten herstellen, da das Abtrennen in der Trenneinrichtung 2 in Produktionsrichtung 3 unmittelbar nach dem Verlassen der Walzanlage 11 aus der Walzhitze und somit in einem hohen Temperaturbereich erfolgt. Bei diesen Temperaturen weisen die üblicherweise zu Grobblech verarbeiteten Werkstoffe noch niedrige Scherfestigkeiten auf.

Mit den in den Figuren 1 und 2 dargestellten, vorstehend beschriebenen Vorrichtungen 1 und 1' lassen sich Grobbleche direkt aus der Gießhitze einer Stranggießanlage herstellen. Eine Abkühlung auf Raumtemperatur von mehr als fünf Minuten erfolgt nicht. Die gegossenen Brammen weisen eine Dicke von mindestens 40 mm auf, wobei die maximal mögliche Brammendicke durch die Auslegung und die technischen Gegebenheiten der nachfolgenden Umformanlage und Walzanlage 11 sowie die an deren Auslauf geforderte oder gewünschte Dicke des Grobbleches 4 begrenzt ist. Die Brammenbreite ist nicht besonders begrenzt sondern entspricht den mit derartigen Anlagen üblicherweise nach dem Stand der Technik erreichbaren Brammenbreiten. Bei der Stranggießanlage kann es sich um eine Bogenanlage, eine Senkrecht-Abbiege-Anlage, eine Senkrechtanlage oder eine Horizontalstranggießmaschine handeln. Eine Dickenreduktion des Gießstranges durch Verformung mit flüssigem Kern (Liquid Core Reduction) oder eine geringfügige Umformung im Bereich der Enderstarrung des Gießstranges (Dynamic Soft Reduction) ist für die Durchführung des erfindungsgemäßen Verfahrens nicht notwendig, kann aber gewünschtenfalls durchgeführt werden.

Der endlos gegossene Gießstrang verlässt den Ausgangsbereich der Urformanlage 9 mit einer mittleren Temperatur von 1.150 °C bis 1.300 °C und durcherstarrtem Kern. Stark zur Zunderbildung neigende Stahlqualitäten oder Werkstoffe werden dann in der Entzunderungseinrichtung 10 entzundert. Bei hochlegierten Materialien kann dieser Prozessschritt gegebenenfalls entfallen, wobei sich bei diesen Werkstoffen aber eine Reinigung der Oberfläche nach einem ersten Umformschritt in der nachfolgenden Umformanlage oder Walzanlage 11 empfiehlt. Ebenso werden Werkstoffe oder Stahlqualitäten mit höherer Neigung zur Zunderbildung in üblicher Weise vor dem ersten Umformschritt in der Umformanlage oder Walzanlage 11 gesäubert, was üblicherweise mit Druckwasser oder Dampf geschieht, wobei aber alternative Verfahren wie eine Säuberung mit Trockeneis oder Wasser, dem abrasiv wirkende Inhaltsstoffe beigemischt sind, ebenfalls möglich ist. Bei einer Entzunderung mit Druckwasser ist es vorteilhaft, rotierende Systeme vorzusehen.

An den in der Gießanlage 8 und der Urformanlage 9 durchgeführten Umformprozess schließt sich dann in der Umformanlage oder Walzanlage 11 eine Umformung oder ein Umformprozess an, der mindestens zwei Umformschritte mit einem akkumulierten logarithmischen Umformgrad von mehr als 0,7 umfasst. Dies führt dazu, dass die Gussstruktur der Bramme in eine umgeformte Struktur gewandelt wird und so eine Grundzähigkeit des eingesetzten Stahlmaterials erreicht wird und eventuelle Kernporositäten geschlossen werden. Je nach geforderter Enddicke können mehr als zwei Gerüste, die mindestens zwei Umformschritte ausführen, Bestandteil der Walzanlage 11 sein, so dass sich je nach geforderter Enddicke des Grobbleches weitere Umformschritte anschließen können. Das nach dem Durchlaufen der Walzanlage 11 auf das gewünschte Grobblechmaß umgeformte und gewalzte Grobblech 4 tritt aus der Walzanlage 11 mit einer Temperatur im Bereich von 950°C bis 1.100 °C aus. Damit weist das Grobblech 4 an dieser Stelle eine Temperatur auf, die oberhalb einer für ein normalisierendes Walzen optimalen Temperatur liegt. Um dennoch die gewünschten Endeigenschaften der Grobbleche 4 oder des jeweiligen Grobbleches 4 einstellen zu können, folgt unmittelbar aus der Walzhitze eine Wärmebehandlung mittels der Wärmebehandlungsanlage 5, der das Grobblech 4 direkt im Anschluss an die Umformung und das Walzen zugeführt wird. Das Walzgut, d. h. das Grobblech 4, verbleibt dazu in der Produktionsanlage bzw. der Vorrichtung 1 oder 1'.

In den unteren Teilbildern der Figuren 1 und 2 sind die Temperaturverläufe (T) eines in der jeweiligen Vorrichtung 1 oder 1' hergestellten Flachproduktes über die Anlagenlänge (I) und damit die jeweilige Produktionszeit (s) dargestellt. Mittels der Wärmebehandlungsanlage 5 lassen sich Grobbleche 4, die bis dahin einen gleichen Temperatur- und Abkühlungsverlauf durchlaufen haben, unterschiedlich behandeln, so dass unterschiedliche Qualitäten und Festigkeitswerte erzeugt werden können.

Bei dem durch die durchgezogene Linie 14 dargestellten Temperatur- und Verfahrensablauf wird ein normalisiertes Grobblech 4 erzeugt. Hierzu wird das gewalzte Grobblech 4 in der Wärmebehandlungsanlage 5 der Kühleinrichtung 12 zugeführt und hier auf eine Temperatur (T) abgekühlt, bei der die Umwandlung von γ- Eisen, d. h. dem sich bildenden γ-Mischkristall oder Austenit, in α-Eisen, d. h. dem sich bildenden α-Mischkristall oder Ferrit, vollständig abgelaufen ist. Das Grobblech 4 wird also auf eine Temperatur abgekühlt, die unterhalb der Temperaturlinie 15 liegt, die die untere Endtemperatur des Umwandlungsbereiches von γ-Eisen in α-Eisen darstellt. Die Abkühlgeschwindigkeiten sind hierbei derart bemessen, dass keine Anteile harter Gefüge wie Martensit oder Bainit entstehen. Anschließend wird das derart gekühlte Grobblech 4 einer Normalglühung unterzogen, wozu die Temperatur des Grobblechs 4 über die A_{C3}-Temperatur des jeweiligen Materiales erhöht und kurzzeitig dort gehalten wird. Dies erfolgt mittels der Heizvorrichtung 13, welche das Grobblech 4 nach dem Durchlaufen der Kühlvorrichtung 12 in Produktionsrichtung 3 durchläuft. In der Heizvorrichtung 13 kann die gewünschte Erwärmung des Grobblechs 4 auf eine Temperatur oberhalb der A_{C3}-Temperatur mittels eines üblichen Rollenherdofens mit offener Gasfeuerung oder Strahlrohrbeheizung, mittels einer Induktionsheizung oder mittels der Anwendung des sogenannten "Direct Flame Inpingement" oder einer Kombination aus allen diesen Feuerungsmöglichkeiten oder Heizvorrichtungsmöglichkeiten erfolgen. Die Heizvorrichtung 13 ist derart ausgelegt, dass sie in einem Temperaturbereich von 150 °C bis 1.100 °C betrieben werden kann. Anschließend erfolgt eine Abkühlung des hergestellten Grobbleches 4 an Luft auf Umgebungstemperatur, was üblicherweise durchgeführt wird, nachdem das Grobblech 4 die Wärmebehandlungsanlage 5 verlassen hat. Das durch den Verlauf der Kurve 14 gekennzeichnete und vorstehend beschriebene Verfahren, insbesondere Wärmebehandlungsverfahren, eignet sich für alle Blechsorten, die den Qualitätszustand +N "normalisiert" aufweisen sollen.

Der Verlauf der gepunkteten Abkühlkurve und Wärmebehandlungslinie 16 zeigt den Temperaturverlauf bei der Herstellung hochfester Bleche, welche Gebrauchseigenschaften aufweisen, die durch einen bainitischen Gefügezustand gekennzeichnet sind. Zur Herstellung derartiger Qualitäten wird das gewalzte Grobblech 4 in der Wärmebehandlungsanlage 5 mittels der Kühlvorrichtung 12 auf Temperaturen abgekühlt, die zwischen der den Beginn der Bainitumwandlung kennzeichnenden Temperaturlinie 17 und der den Beginn der Umwandlung des Gefüges in ein Martensit-Gefüge kennzeichnenden Temperaturlinie 18 liegen. Mittels der Heizvorrichtung 13, in welche das Grobblech 4 nach Durchlaufen der Kühlvorrichtung 12 in Produktionsrichtung 3 einläuft, wird das Grobblech 4 innerhalb der Wärmebehandlungsanlage 5 dann auch in diesem, zwischen den Temperaturlinien 17 und 18 liegenden Bereich gehalten, so dass die Umwandlung des Gefüges in ein Bainit-Gefüge weiter abläuft. Mit diesem Verfahren, insbesondere Wärmebehandlungsverfahren, lassen sich hoch- und höchstfeste Grobbleche 4 mit guten Umform- und Verschleißeigenschaften sowie Grobbleche 4 mit definierten Gehalten an Restaustenit herstellen. Nach Verlassen der Wärmebehandlungsanlage 5 kühlt auch das nach dem Verfahren oder dem Verlauf der Temperaturlinie 16 hergestellte Grobblech 4 an Luft auf Umgebungstemperatur ab.

Die weitere, in den unteren Teilbildern der Figuren 1 und 2 gestrichelt dargestellte Temperaturverlaufskurve 19 gibt den Abkühl- und Erwärmungsverlauf eines Grobbleches 4 wieder, wenn ein Grobblech 4 höchster Festigkeit hergestellt werden soll. Hierzu wird das gewalzte Grobblech 4 in der Kühlvorrichtung 12 der Wärmebehandlungsanlage 5 relativ stark auf Temperaturen abgekühlt, die unterhalb der den Beginn der Martensitumwandlung kennzeichnenden Temperaturlinie 18 liegen. Danach wird das Grobblech 4 in der Heizvorrichtung 13 auf eine unterhalb der A_{C1}-Temperatur des jeweiligen Materials und damit unterhalb der das Ende des Umwandlungsbereiches von γ-Eisen in α-Eisen begrenzenden Temperatur angelassen. Nachfolgend und abschließend wird das Grobblech 4 nach dem Verlassen der Wärmebehandlungsanlage 5 wiederum an Luft auf Umgebungstemperatur abgekühlt.

Neben den vorstehend beschriebenen Wärmebehandlungsverfahren können weitere Kombinationen von Abkühlung und Erwärmung, d. h. von Kühlstopptemperaturen und Anlass- und Glühtemperaturen, in den erfindungsgemäßen Vorrichtungen 1 und 1' durchgeführt werden. Beispielsweise ist es möglich, in den Vorrichtungen 1 und 1' ein Lösungsglühen hochlegierter Stähle oder eine Ausscheidungshärtung zuvor abgeschreckter Grobbleche 4 durchzuführen. Hierbei ist es auch möglich, dass zwischen der jeweiligen Richtanlage 6 und der die Grobbleche 4 einem Stapel zuführenden Abfuhreinheit 7 weitere ggf. mehrstufige Behandlungen eines Grobblechs 4 in entsprechenden Wärmebehandlungsanlagen durchgeführt werden. Hierbei weisen auch diese Wärmebehandlungsanlagen vorteilhafterweise eine Kühlvorrichtung mit einer in Produktionsrichtung 3 nachfolgenden Heizvorrichtung auf.

Das erfindungsgemäße Verfahren sowie die erfindungsgemäße Vorrichtung ermöglichen die Einsparung von Energie bei der Herstellung von Grobblechen, die ansonsten bei einer Herstellung nach den aus dem Stand der Technik bekannten Verfahren einer nachfolgenden, nicht unmittelbar in den Herstellprozess eines jeweiligen Grobbleches in Einzellänge integrierten Wärmebehandlung bedürfen. Mit den erfindungsgemäßen Vorrichtungen 1 und 1' können Grobbleche 4 im normalisierten Zustand, beispielsweise die Qualität S355J2+N, ebenso wie vergütete Grobbleche, beispielsweise die Qualität S355+QT, einer Stahlmarke oder einer Stahlqualität in einer Gießsequenz hergestellt werden. D. h. es können in der Anlage in einer Gießsequenz Grobbleche 4 aus Stahlschmelzen erzeugt werden, deren chemische Zusammensetzung oder Grundzusammensetzung gleich ist, deren Wärmebehandlung aber unterschiedlich ist. Bei den mit den erfindungsgemäßen Vorrichtungen 1 und 1' durchführbaren Verfahren entfallen gegenüber dem Stand der Technik die Abkühlung der erzeugten Bramme auf Raumtemperatur, ihre Wiedererwärmung vor dem Warmwalzen sowie zusätzlich die Abkühlung und das Erwärmen vor einer Wärmebehandlung. Ein weiterer Vorteil der erfindungsgemäßen Vorrichtungen 1 und 1' besteht darin, dass es möglich ist, mit diesen Grobbleche 4 aus hochfesten Stählen mit bainitischem Gefüge durch Glühen in der Bainitstufe herzustellen.

### Bezugszeichenliste

- 1, 1': Vorrichtung
- 2: Grobblechtrenneinrichtung
- 3: Produktionsrichtung
- 4: Grobblech
- 5: Wärmebehandlungsanlage
- 6: Richtanlage
- 8: Gießanlage
- 9: Urformanlage
- 12: Kühlvorrichtung
- 13: Heizvorrichtung

## Patentansprüche

1. Verfahren zur Herstellung von direkt aus der Gießhitze einer Stranggießanlage als Endlosflachmaterial auf Grobblechmaß ur- und umgeformten Grobblechen (4) aus einer Stahllegierung, umfassend das kontinuierliche Gießen einer Stahlschmelze und Urformen eines erhaltenen Gießstrangs zu einer Bramme mit anschließendem Umformen oder Warmwalzen der Bramme aus der Gießhitze in mehreren Umformschritten auf ein gewünschtes Grobblechmaß und eine unmittelbar nachfolgende, ein gezieltes Abkühlen des erhaltenen Grobblechs (4) bewirkende Wärmebehandlung des Grobblechs (4), wobei das Grobblech (4) in Produktionsrichtung (3) vor oder nach seiner Wärmebehandlung auf eine gewünschte Einzelblechlänge geschnitten wird,
wobei die Wärmebehandlung im Temperaturbereich von 150 °C - 1.100 °C als eine Kombination aus einer gezielten Abkühlung des erhaltenen Grobbleches (4) aus der Walzhitze auf eine gewünschte erste Temperatur mit einer unmittelbar nachfolgenden gezielten Erwärmung des Grobblechs (4) auf eine gewünschte zweite Temperatur und einer unmittelbar nachfolgenden Abkühlung des Grobblechs (4) auf eine gewünschte dritte Temperatur durchgeführt wird.

2. Verfahren nach Anspruch 1, **dadurch gekennzeichnet, dass** das Grobblech (4) nach dem Umformen oder Warmwalzen in der unmittelbar nachfolgenden Wärmebehandlung aus der Walzhitze auf die erste gewünschte Temperatur gekühlt wird, die unterhalb der vollständigen Umwandlungstemperatur von γ-Eisen (γ-Mischkristall; Austenit) in α-Eisen (a-Mischkristall; Ferrit) liegt, anschließend auf die gewünschte zweite Temperatur erwärmt wird, die als Normalglühungstemperatur oberhalb der vollständigen Umwandlungstemperatur von γ-Eisen in α-Eisen, der A_{c3}-Temperatur, im Bereich des homogen Austenits liegt, und abschließend auf Umgebungstemperatur als die gewünschte dritte Temperatur abgekühlt wird.

3. Verfahren nach Anspruch 1, **dadurch gekennzeichnet, dass** das Grobblech (4) nach dem Umformen oder Warmwalzen in der unmittelbar nachfolgenden Wärmebehandlung aus der Walzhitze auf die erste gewünschte Temperatur gekühlt wird, die unterhalb der Bainitbildungstemperatur liegt, anschließend durch Erwärmung auf einer im Bereich der Bainitumwandlung liegenden Temperatur als der gewünschten zweiten Temperatur gehalten wird und abschließend auf Umgebungstemperatur als die gewünschte dritte Temperatur abgekühlt wird.

4. Verfahren nach Anspruch 1, **dadurch gekennzeichnet, dass** das Grobblech (4) nach dem Umformen oder Warmwalzen in der unmittelbar nachfolgenden Wärmebehandlung aus der Walzhitze auf die erste gewünschte Temperatur gekühlt wird, die unterhalb der Martensitbildungstemperatur liegt, anschließend durch Erwärmung auf eine unterhalb der Umwandlungstemperatur von γ-Eisen in α-Eisen, der A_{c1}-Temperatur, liegende Anlasstemperatur als der gewünschten zweiten Temperatur erwärmt wird und abschließend auf Umgebungstemperatur als die gewünschte dritte Temperatur abgekühlt wird.

5. Verfahren nach einem der vorhergehenden Ansprüche, **dadurch gekennzeichnet, dass** die abschließende Abkühlung auf Umgebungstemperatur als die gewünschte dritte Temperatur als Luftkühlung durchgeführt wird.

6. Verfahren nach einem der vorhergehenden Ansprüche, **dadurch gekennzeichnet, dass** die Abkühlung des Grobblechs (4) aus der Walzhitze in der dem Umformen oder Warmwalzen des Grobblechs (4) unmittelbar nachfolgenden Wärmebehandlung auf die erste gewünschte Temperatur mittels einer starken Wasser- oder Luftabkühlung durchgeführt wird.

7. Verfahren nach einem der vorhergehenden Ansprüche, **dadurch gekennzeichnet, dass** ein Teil der, insbesondere weitere Abkühl- und/oder Erwärmungsschritte umfassenden, Wärmebehandlung durchgeführt wird, nachdem das Grobblech (4) eine Richtanlage (6) durchlaufen hat und bevor es gestapelt wird.

8. Verfahren nach einem der vorhergehenden Ansprüche, **dadurch gekennzeichnet, dass** das Grobblech (4) nach seiner Erwärmung auf die gewünschte zweite Temperatur gerichtet und nachfolgend gestapelt wird.

9. Verfahren nach einem der vorhergehenden Ansprüche, **dadurch gekennzeichnet, dass** in den mehreren Umformschritten ein Grobblech (4) mit einer Dicke von mehr als 8 mm, insbesondere einer Dicke von 40 mm - 400 mm, und einer Breite von mehr als 1.200 mm erzeugt wird.

10. Vorrichtung (1,1') zur Durchführung des Verfahrens nach einem der Ansprüche 1 - 9 zur Herstellung von direkt aus der Gießhitze einer Stranggießanlage als Endlosflachmaterial auf Grobblechmaß ur- und umgeformten Grobblechen (4) aus einer Stahllegierung, wobei die Vorrichtung (1,1') eine Anlage aufweist, die zur unmittelbaren konsekutiven Verarbeitung und/oder Bearbeitung einer Stahlschmelze eine Gießanlage (8), in welcher die Stahlschmelze kontinuierlich vergießbar ist, eine Urformanlage (9), in welcher ein aus der Stahlschmelze gegossener Gießstrang zu einer Bramme formbar ist, eine Umformanlage oder Walzanlage (11), in welcher die Bramme aus der Gießhitze in mehreren Umformschritten zu einem Grobblech (4) mit gewünschtem Grobblechmaß walzbar ist, und die eine Wärmebehandlungsanlage (5) sowie eine in Produktionsrichtung (3) vor oder hinter der Wärmebehandlungsanlage (5) angeordnete Grobblechtrenneinrichtung (2) umfasst,
wobei die Wärmebehandlungsanlage (5) mindestens eine Kühlvorrichtung (12) und mindestens eine Heizvorrichtung (13) umfasst, die derart ausgelegt sind, dass damit eine Wärmebehandlung des Grobblechs (4) im Temperaturbereich von 150 °C - 1.100 °C in Form einer Kombination aus einer gezielten Abkühlung des erhaltenen Grobblechs (4) aus der Walzhitze auf eine gewünschte erste Temperatur mit einer unmittelbar nachfolgenden gezielten Erwärmung des Grobblechs(4) auf eine gewünschte zweite Temperatur und einer unmittelbar nachfolgenden Abkühlung des Grobblechs (4) auf eine gewünschte dritte Temperatur durchführbar ist.

11. Vorrichtung (1,1') nach Anspruch 10, **dadurch gekennzeichnet, dass** die Abkühlung des Grobblechs (4) auf die gewünschte dritte Temperatur zumindest teilweise außerhalb der Wärmebehandlungsanlage (5) erfolgt.

12. Vorrichtung (1,1') nach Anspruch 10 oder 11, **dadurch gekennzeichnet, dass** die Wärmebehandlungsanlage (5) derart ausgelegt ist, dass das Grobblech (4) nach dem Umformen oder Warmwalzen in einer unmittelbar nachfolgenden Wärmebehandlung mittels der Kühlvorrichtung (12) aus der Walzhitze auf die erste gewünschte Temperatur, die unterhalb der vollständigen Umwandlungstemperatur von γ-Eisen (γ-Mischkristall; Austenit) in α-Eisen (α-Mischkristall; Ferrit) liegt, abkühlbar ist, dass das Grobblech (4) anschließend mittels der Heizvorrichtung (13) auf die gewünschte zweite Temperatur, die als Normalglühungstemperatur oberhalb der vollständigen Umwandlungstemperatur von γ-Eisen in α-Eisen, der A_{c3}-Temperatur, im Bereich des homogen Austenits liegt, erwärmbar ist und, dass das Grobblech (4) abschließend auf Umgebungstemperatur als die gewünschte dritte Temperatur abkühlbar ist.

13. Vorrichtung (1,1') nach Anspruch 10 oder 11, **dadurch gekennzeichnet, dass** die Wärmebehandlungsanlage (5) derart ausgelegt ist, dass das Grobblech (4) nach dem Umformen oder Warmwalzen in einer unmittelbar nachfolgenden Wärmebehandlung mittels der Kühlvorrichtung (12) aus der Walzhitze auf die erste gewünschte Temperatur, die unterhalb der Bainitbildungstemperatur liegt, abkühlbar ist, dass das Grobblech (4) anschließend mittels der Heizvorrichtung (13) durch Erwärmung auf einer im Bereich der Bainitumwandlung liegenden Temperatur als der gewünschten zweiten Temperatur haltbar ist und, dass das Grobblech (4) abschließend auf Umgebungstemperatur als die gewünschte dritte Temperatur abkühlbar ist.

14. Vorrichtung (1,1') nach Anspruch 10 oder 11, **dadurch gekennzeichnet, dass** die Wärmebehandlungsanlage (5) derart ausgelegt ist, dass das Grobblech (4) nach dem Umformen oder Warmwalzen in einer unmittelbar nachfolgenden Wärmebehandlung mittels der Kühlvorrichtung (12) aus der Walzhitze auf die erste gewünschte Temperatur, die unterhalb der Martensitbildungstemperatur liegt, abkühlbar ist, dass das Grobblech (4) anschließend mittels der Heizvorrichtung (13) durch Erwärmung auf eine unterhalb der Umwandlungstemperatur von γ-Eisen in α-Eisen, der A_{c1}-Temperatur, liegende Anlasstemperatur als der gewünschten zweiten Temperatur erwärmbar ist und, dass das Grobblech (4) abschließend auf Umgebungstemperatur als die gewünschte dritte Temperatur abkühlbar ist.

15. Vorrichtung (1,1') nach einem der Ansprüche 10 bis 14, **dadurch gekennzeichnet, dass** sie zur Erzeugung eines Grobblechs (4) mit einer Dicke von mehr als 8 mm, insbesondere einer Dicke von 40 mm - 400 mm, und einer Breite von mehr als 1.200 mm in den mehreren Umformschritten der Walzanlage (11) ausgelegt und ausgebildet ist.

16. Vorrichtung (1,1') nach einem der Ansprüche 10 bis 15, **dadurch gekennzeichnet, dass** sie in Produktionsrichtung (3) des Grobblechs (4) eine der Heizvorrichtung (13) nachgeschaltete Richtanlage (6) aufweist.

17. Vorrichtung (1,1') nach Anspruch 16, **dadurch gekennzeichnet, dass** sie in Produktionsrichtung (3) des Grobblechs (4) eine oder mehrere der Richtanlage (6) nachgeschaltete weitere Wärmebehandlungsanlage(n) aufweist, die vorzugsweise jeweils mindestens eine weitere Kühlvorrichtung und mindestens eine weitere Heizvorrichtung umfasst/umfassen.

## Claims

1. Method of producing heavy plates (4) from a steel alloy, which are primarily shaped and reshaped to heavy plate size, as endless flat material directly from the casting heat of a continuous casting plant, comprising continuous casting of a steel melt and primary shaping of an obtained cast strip to form a slab with subsequent reshaping or hot-rolling of the slab from the casting heat in a plurality of reshaping steps to a desired heavy plate size and a directly succeeding thermal treatment, which causes selective cooling of the obtained heavy plate (4), of the heavy plate (4), wherein the heavy plate (4) is cut to a desired individual plate length before or after the thermal treatment thereof in production direction (3),
wherein the heat treatment is carried out in a temperature range of 150° C to 1,100° C as a combination of a selective cooling of the obtained heavy plate (4) from the rolling heat to a desired first temperature with a directly succeeding selective heating of the heavy plate (4) to a desired second temperature and a directly succeeding cooling of the heavy plate (4) to a desired third temperature.

2. Method according to claim 1, **characterised in that** the heavy plate (4) after the reshaping or hot-rolling is cooled in the directly succeeding thermal treatment from the rolling heat to the first desired temperature, which lies below the complete conversion temperature from γ iron (y mixed crystal; austenite) into a iron (a mixed crystal; ferrite), is subsequently heated to the desired second temperature, which as normal annealing temperature lies above the complete conversion temperature from y iron into a iron, i.e. the A_{c3} temperature, in the region of homogenous austenite, and is subsequently cooled to ambient temperature as the desired third temperature.

3. Method according to claim 1, **characterised in that** the heavy plate (4) after the reshaping or hot-rolling is cooled in the directly succeeding thermal treatment from the rolling heat to the first desired temperature, which lies below the bainite formation temperature, is subsequently held by heating at a temperature, which lies in the region of bainite conversion, as the desired second temperature and is subsequently cooled to ambient temperature as the desired third temperature.

4. Method according to claim 1, **characterised in that** the heavy plate (4) after the reshaping or hot-rolling is cooled in the directly succeeding thermal treatment from the rolling heat to the first desired temperature, which lies below the martensite formation temperature, is subsequently heated by heating to a tempering temperature, which lies below the conversion temperature of γ iron into a iron, i.e. the A_{c1} temperature, as the desired second temperature and is subsequently cooled to ambient temperature as the desired third temperature.

5. Method according to any one of the preceding claims, **characterised in that** the subsequent cooling to ambient temperature as the desired third temperature is carried out as air cooling.

6. Method according to any one of the preceding claims, **characterised in that** the cooling of the heavy plate (4) from the rolling heat in the thermal treatment, which directly succeeds the reshaping or hot-rolling of the heavy plate (4), to the first desired temperature is carried out by means of a strong water cooling or air cooling.

7. Method according to any one of the preceding claims, **characterised in that** a part of the thermal treatment, which particularly comprises further cooling and/or heating steps, is carried out after the heavy plate (4) has run through a straightening installation (6) and before it is stacked.

8. Method according to any one of the preceding claims, **characterised in that** the heavy plate (4) after heating thereof to the desired second temperature is straightened and subsequently stacked.

9. Method according to any one of the preceding claims, **characterised in that** a heavy plate (4) with a thickness of more than 8 mm, particularly a thickness of 40 mm to 400 mm, and a width of more than 1,200 mm is produced in the plurality of reshaping steps.

10. Device (1, 1') for carrying out the method according to any one of claims 1 to 9 for producing heavy plates (4) from a steel alloy, which are primarily shaped and reshaped to heavy plate size, as endless flat material directly from the casting heat of a continuous casting plant, wherein the device (1, 1') comprises a plant which for directly consecutive processing and/or working of a steel melt comprises a casting installation (8), in which the steel melt can be continuously cast, a primary shaping installation (9), in which a cast strip cast from the steel melt can be shaped into a slab, a reshaping installation or rolling installation (11), in which the slab from the casting heat can be rolled in several reshaping steps to form a heavy plate (4) with a desired heavy plate size, and a thermal treatment installation (5) as well as a heavy plate separating device (2) arranged in front of or behind the thermal treatment installation (5) in production direction (3),
wherein the thermal treatment installation (5) comprises at least one cooling device (12) and at least one heating device (13), which are designed so that a thermal treatment can be carried out by these of the heavy plate (4) in the temperature range of 150° C to 1,100° C in the form of a combination of a selective cooling of the obtained heavy plate (4) from the rolling heat to a desired first temperature with a directly succeeding selective heating of the heavy plate (4) to a desired second temperature and a directly succeeding cooling of the heavy plate (4) to a desired third temperature.

11. Device (1, 1') according to claim 10, **characterised in that** the cooling of the heavy plate (4) to the desired third temperature is carried out at least partly outside the thermal treatment installation (5).

12. Device (1, 1') according to claim 10 or 11, **characterised in that** the thermal treatment installation (5) is designed so that the heavy plate (4) after the reshaping or hot-rolling can be cooled in a directly succeeding thermal treatment by means of the cooling device (12) from the rolling heat to the first desired temperature, which lies below the complete conversion temperature from y iron (y mixed crystal; austenite) into a iron (a mixed crystal; ferrite), that the heavy plate (4) can be subsequently heated by means of the heating device (13) to the desired second temperature, which as normal annealing temperature lies above the complete conversion temperature from y iron into a iron, i.e. the A_{c3} temperature, in the region of homogenous austenite, and that the heavy plate (4) can be subsequently cooled to ambient temperature as the desired third temperature.

13. Device (1, 1') according to claim 10 or 11, **characterised in that** the thermal treatment installation (5) is designed so that the heavy plate (4) after the reshaping or hot-rolling can be cooled in a directly succeeding thermal treatment by means of the cooling device (12) from the rolling heat to the first desired temperature, which lies below the Bainite formation temperature, that the heavy plate (4) can be subsequently kept by means of the heating device (13), through heating, at a temperature, which lies in the region of the bainite conversion, as the desired second temperature and that the heavy plate (4) can be subsequently cooled to an ambient temperature as the desired third temperature.

14. Device (1, 1') according to claim 10 or 11, **characterised in that** the thermal treatment installation (5) is designed so that the heavy plate (4) after the reshaping or hot-rolling can be cooled in a directly succeeding thermal treatment by means of the cooling device (12) from the rolling heat to the first desired temperature, which lies below the martensite formation temperature, that the heavy plate (4) can be subsequently heated by means of the heating device (13) through heating to a tempering temperature, which lies below the conversion temperature from γ iron into a iron, i.e. the A_{c1} temperature, as the desired second temperature and that the heavy plate (4) can be subsequently cooled to ambient temperature as the desired third temperature.

15. Device (1, 1') according to any one of claims 10 to 14, **characterised in that** it is designed and constructed for producing a heavy plate (4) with a thickness of more than 8 mm, particularly a thickness of 40 mm to 400 mm and a width of more than 1,200 mm in the plurality of reshaping steps of the rolling installation (11).

16. Device (1, 1') according to any one of claims 10 to 15, **characterised in that** it comprises a straightening installation (6) downstream of the heating device (13) in production direction (3) of the heavy plate (4).

17. Device (1, 1') according to claim 16, **characterised in that** it comprises one or more further thermal treatment installations downstream of the straightening installation (6) in production direction (3) of the heavy plate (4), the further thermal treatment installation or installations preferably each comprising at least one further cooling device and at least one further heating device.

## Revendications

1. Procédé destiné à la fabrication, sous la forme d'un produit sans fin possédant une dimension de tôle épaisse, de tôles épaisses (4) que l'on obtient à partir d'un alliage à base d'acier, qui ont été soumises à une mise en forme ou qui ont été transformées d'une manière directe à partir de la chaleur de coulage d'une installation de coulée continue, qui comprend le coulage en continu d'une masse fondue à base d'acier et la mise en forme d'une barre de coulée obtenue afin d'obtenir une brame, ainsi que la transformation ou le laminage à chaud de la brame y faisant suite à partir de la chaleur de coulage au cours de plusieurs étapes de transformation afin d'obtenir une dimension désirée de tôle épaisse, ainsi qu'un traitement thermique de la tôle épaisse (4), qui y fait directement suite, qui met en oeuvre un refroidissement ciblé de la tôle épaisse (4) que l'on a obtenue ; dans lequel on découpe la tôle épaisse (4) dans la direction de production (3) avant ou après son traitement thermique de façon à obtenir une longueur de tôle individuelle désirée ; dans lequel le traitement thermique est mis en œuvre dans une plage de températures de 150 °C à 1.100 °C sous la forme d'une combinaison d'un refroidissement ciblé de la tôle épaisse obtenue (4) à partir de la chaleur de laminage jusqu'à une première température désirée, avec un réchauffement ciblé de la tôle épaisse (4), qui y fait directement suite, jusqu'à une deuxième température désirée, et avec un refroidissement de la tôle épaisse (4), qui y fait directement suite, jusqu'à une troisième température désirée.

2. Procédé selon la revendication 1, **caractérisé en ce que** l'on refroidit la tôle épaisse (4) après la transformation ou le laminage à chaud, au cours d'un traitement thermique qui y fait directement suite, à partir de la chaleur de laminage, jusqu'à la première température désirée qui est inférieure à la température de transformation complète du fer γ (cristal mixte γ; austénite) en fer a (cristal mixte a ; ferrite) ; on réchauffe ensuite jusqu'à la deuxième température désirée qui, à titre de la température de recuit normale, est supérieure à la température de transformation complète du fer γ en fer a, à savoir la température A_{c3}, en se situant dans le domaine de l'austénite homogène, et avant de refroidir ensuite jusqu'à la température ambiante, à titre de la troisième température désirée.

3. Procédé selon la revendication 1, **caractérisé en ce que** l'on refroidit la tôle épaisse (4) après la transformation ou le laminage à chaud, au cours du traitement thermique qui y fait directement suite, à partir de la chaleur de laminage, jusqu'à la première température désirée qui est inférieure à la température de formation de bainite ; on maintient ensuite par chauffage à une température qui se situe dans le domaine de transformation en bainite, à titre de la deuxième température désirée; et on refroidit ensuite jusqu'à la température ambiante, à titre de la troisième température désirée.

4. Procédé selon la revendication 1, **caractérisé en ce que** l'on refroidit la tôle épaisse (4) après la transformation ou le laminage à chaud, au cours du traitement thermique qui y fait directement suite, à partir de la chaleur de laminage, jusqu'à la première température désirée qui est inférieure à la température de formation de martensite ; on réchauffe ensuite par chauffage jusqu'à une température de recuit qui est inférieure à la température de transformation du fer γ en fer a, à savoir la température A_{c1}, à titre de la deuxième température désirée; et on refroidit ensuite jusqu'à la température ambiante, à titre de la troisième température désirée.

5. Procédé selon l'une quelconque des revendications précédentes, **caractérisé en ce que** le refroidissement final jusqu'à la température ambiante, à titre de la troisième température désirée, est mise en oeuvre sous la forme d'un refroidissement par air.

6. Procédé selon l'une quelconque des revendications précédentes, **caractérisé en ce que** le refroidissement de la tôle épaisse (4), à partir de la chaleur de laminage au cours du traitement thermique qui fait directement suite à la transformation ou au laminage à chaud de la tôle épaisse (4), jusqu'à la première température désirée, est mis en oeuvre au moyen d'un refroidissement intense par eau ou par air.

7. Procédé selon l'une quelconque des revendications précédentes, **caractérisé en ce que** l'on met en oeuvre une partie du traitement thermique, qui comprend en particulier des étapes de refroidissement et/ou de réchauffement supplémentaires, après le passage de la tôle épaisse (4) par une installation de dressage (6) et avant son empilement.

8. Procédé selon l'une quelconque des revendications précédentes, **caractérisé en ce que** l'on soumet la tôle épaisse (4), après son chauffage jusqu'à la deuxième température désirée, à un dressage, avant de l'empiler.

9. Procédé selon l'une quelconque des revendications précédentes, **caractérisé en ce que**, au cours desdites plusieurs étapes de transformation, on obtient une tôle épaisse (4) qui possède une épaisseur supérieure à 8 mm, en particulier une épaisseur de 40 mm à 400 mm, et une largeur qui est supérieure à 1200 mm.

10. Dispositif (1, 1') destiné à la mise en œuvre du procédé selon l'une quelconque des revendications 1 à 9 qui est destiné à la fabrication, sous la forme d'un produit sans fin possédant une dimension de tôle épaisse, de tôles épaisses (4) que l'on obtient à partir d'un alliage à base d'acier, qui ont été soumises à une mise en forme ou qui ont été transformées, d'une manière directe à partir de la chaleur de coulage d'une installation de coulée continue ; dans lequel le dispositif (1, 1') présente une installation qui comprend : une installation de coulage (8) qui est destinée au traitement et/ou à l'usinage successif direct d'une masse fondue à base d'acier, dans laquelle la masse fondue à base d'acier peut être coulée en continu ; une installation de mise en forme (9) dans laquelle on peut former une brame à partir d'une barre de coulée qui a été coulée à partir de la masse fondue à base d'acier; une installation de transformation ou une installation de laminage (11) dans laquelle on peut laminer la brame à partir de la chaleur de coulage au cours de plusieurs étapes de transformation dans le but d'obtenir une tôle épaisse (4) qui possède la dimension de tôle épaisse désirée ; et qui comprend une installation de traitement thermique (5), ainsi qu'un mécanisme de séparation de tôle épaisse (2) qui est disposé, dans la direction de production (3), devant ou derrière l'installation de traitement thermique (5) ; dans lequel l'installation de traitement thermique (5) comprend au moins un dispositif de refroidissement (12) et au moins un dispositif de chauffage (13) qui sont conçus d'une manière telle que l'on peut, avec eux, mettre en oeuvre un traitement thermique de la tôle épaisse (4) dans la plage de température de 150 °C à 1100 °C sous la forme d'une combinaison d'un refroidissement ciblé de la tôle épaisse (4) que l'on a obtenue, à partir de la chaleur de laminage, jusqu'à une première température désirée, avec un chauffage ciblé de la tôle épaisse (4) qui y fait directement suite, jusqu'à une deuxième température désirée, et avec un refroidissement de la tôle épaisse (4) qui y fait directement suite, jusqu'à une troisième température désirée.

11. Dispositif (1, 1') selon la revendication 10, **caractérisé en ce que** le refroidissement de la tôle épaisse (4) jusqu'à la troisième température désirée a lieu au moins en partie à l'extérieur de l'installation de traitement thermique (5).

12. Dispositif (1, 1') selon la revendication 10 ou 11, **caractérisé en ce que** l'installation de traitement thermique (5) est conçue d'une manière telle que l'on peut refroidir la tôle épaisse (4) après la transformation ou le laminage à chaud, au cours d'un traitement thermique qui suit directement, au moyen du dispositif de refroidissement (12), à partir de la chaleur de laminage, jusqu'à la première température désirée qui est inférieure à la température de transformation complète du fer γ (cristal mixte γ ; austénite) en fer a (cristal mixte α ; ferrite) ; que l'on peut ensuite réchauffer la tôle épaisse (4) au moyen du dispositif de chauffage (13) jusqu'à la deuxième température désirée qui, à titre de la température de recuit normale, est supérieure à la température de transformation complète du fer y en fer a, à savoir la température A_{c3}, en se situant dans la zone de l'austénite homogène ; et que l'on peut ensuite refroidir la tôle épaisse (4) jusqu'à la température ambiante, à titre de la troisième température désirée.

13. Dispositif (1, 1') selon la revendication 10 ou 11, **caractérisé en ce que** l'installation de traitement thermique (5) est conçue d'une manière telle que l'on peut refroidir la tôle épaisse (4) après la transformation ou le laminage à chaud, au cours d'un traitement thermique qui suit directement, au moyen du dispositif de refroidissement (12), à partir de la chaleur de laminage, jusqu'à la première température désirée qui est inférieure à la température de formation de bainite ; que l'on peut maintenir ensuite la tôle épaisse (4), au moyen du dispositif de chauffage (13), par chauffage jusqu'à une température qui se situe dans la plage de transformation en bainite, à titre de la deuxième température désirée ; et que l'on peut au final refroidir la tôle épaisse (4) jusqu'à la température ambiante, à titre de la troisième température désirée.

14. Dispositif (1, 1') selon la revendication 10 ou 11, **caractérisé en ce que** l'installation de traitement thermique (5) est conçue d'une manière telle que l'on peut refroidir la tôle épaisse (4) après la transformation ou le laminage à chaud, au cours d'un traitement thermique qui suit directement, au moyen du dispositif de refroidissement (12), à partir de la chaleur de laminage, jusqu'à la première température désirée qui est inférieure à la température de formation de martensite ; que l'on peut ensuite réchauffer la tôle épaisse (4), au moyen du dispositif de chauffage (13), par chauffage jusqu'à une température de recuit qui est inférieure à la température de transformation du fer γ en fer a, à savoir la température A_{c1}, à titre de la deuxième température désirée ; et que l'on peut au final refroidir la tôle épaisse (4) jusqu'à la température ambiante, à titre de la troisième température désirée.

15. Dispositif (1, 1') selon l'une quelconque des revendications 10 à 14, **caractérisé en ce qu'**on le conçoit et on le réalise dans le but d'obtenir une tôle épaisse (4) qui possède une épaisseur supérieure à 8 mm, en particulier une épaisseur de 40 mm à 400 mm, et une largeur qui est supérieure à 1.200 mm, au cours desdites plusieurs étapes de transformation de l'installation de laminage (11).

16. Dispositif (1, 1') selon l'une quelconque des revendications 10 à 15, **caractérisé en ce qu'**il présente, dans la direction de production (3) de la tôle épaisse (4), une installation de dressage (6) qui est montée à la suite du dispositif de chauffage (13).

17. Dispositif (1, 1') selon la revendication 16, **caractérisé en ce qu'**il présente, dans la direction de production (3) de la tôle épaisse (4) une ou plusieurs installation(s) de traitement thermique supplémentaire(s) qui est/sont montée(s) à la suite de l'installation de dressage (6), qui comprend/comprennent de préférence de manière respective au moins un dispositif de refroidissement supplémentaire et au moins un dispositif de chauffage supplémentaire.
